# FASCICULE DE BREVET EUROPEEN

(11) **EP 0 265 307 B1**
(45) Date de publication et mention de la délivrance du brevet: **17.07.1991**
(21) Numéro de dépôt: 87402094.4
(22) Date de dépôt: 21.09.1987
(51) Int. Cl.: C22C 1/04

(54) **Procédé de fabrication de pièces en alliage d'aluminium hypersilicié obtenu à partir de poudres refroidies à très grande vitesse de refroidissement**
Verfahren zur Herstellung von Gegenständen aus hypereutektischen Aluminium-Siliziumlegierungen, hergestellt aus extrem rasch abgekühlten Pulvern
Process for manufacturing shaped bodies from hypereutectic aluminium-silicon alloys, starting from powders obtained by rapid cooling

(30) Priorité: 22.09.1986 FR 8613207
(43) Date de publication de la demande: 27.04.1988
(73) Titulaire: AUTOMOBILES PEUGEOT, 75116 Paris (FR); AUTOMOBILES CITROEN, 92200 Neuilly-sur-Seine (FR); S.P.E.C.I.M. Société Anonyme, 26380 Peyrins (FR)
(72) Inventeur: Lochon, Michel André, F-78550 Houdan (FR); Serole, Bernard, F-26380 Peyrins (FR)
(74) Mandataire: Fabien, Henri

(56) Documents cités:
- EP-A- 0 100 470
- FR-A- 1 121 425
- FR-A- 2 343 895
- FR-A- 2 374 428

## Description

L'invention concerne un procédé de fabrication de pièces en alliage d'aluminium hypersilicié dont la composition en poids est comprise dans les fourchettes suivantes :
Fe 0,5 à 5 % Zn 0 à 0,5% Ni 0,5 à 5 % Ti 0 à 0,3 % P 0 à 1 %
Si 19 à 30 % Mo 0,5 à 2 % Pb 0 à 0,2 % Co 0,5 à 5 %
Cu 0,5 à 3 % Mn 0,2 à 1% Sn 0 à 0,5 % Mg 0 à 1,5 %
Les différents additifs intervenant dans cette composition exerçent les fonctions suivantes.

Le Si durcit, réduit le coefficient de dilatation, augmente la résistance à l'usure et améliore le frottement, renforce la structure et relève le module élastique.
Zn, Cu, Mg, Fe sont des durcisseurs.
Co, Ti, Mo, P sont des affinants.
Sn améliore le frottement.

Le procédé est défini de façon plus précise dans les revendications annexées.

L'alliage ainsi défini présente une faible densité, un faible coefficient de dilatation et de bonnes caractéristiques mécaniques. Il trouve des applications dans les pièces chaudes et en mouvement des moteurs automobiles telle que pistons, chemises, bielles, axes de pistons, insert de culasse etc...

On sait que l'eutectique de l'alliage Al - Si se situe aux environs de 12 % de silicium et que le surplus de silicium cristallise en général pendant la solidification et le refroidissement, sous forme de cristaux de silicium très durs qui sont d'autant plus gros que la vitesse de refroidissement est plus faible.

Les cristaux de silicium quand ils sont trop gros présentent des inconvénients évidents pour l'usinabilité, l'homogénéité et les caractéristiques mécaniques des pièces.

Le procédé qui fait l'objet de l'invention permet de réaliser des pièces en alliage d'aluminium hypersilicié comportant des cristaux de silicium de taille inférieure à 1 µm soit 1 millième de millimètre ou du silicium à l'état de solution solide.

On connait des procédés de fabrication de pièces en alliage d'aluminium hypersilicié utilisant les techniques de la métallurgie des poudres. Ces techniques consistent à transformer les lingots d'alliage en poudre par centrifugation et atomisation. Les grains de poudre dont les dimensions sont de l'ordre de 500 µm refroidissent plus vite que les lingots de telle sorte que les cristaux de silicium ont des dimensions allant de 5 à 25 µm. Lorsque les poudres sont forgées ou filées à chaud les grains grossissent dans un rapport 2 et atteignent 10 à 50 µm.

Le procédé qui fait l'objet de l'invention définit d'une part des moyens pour obtenir une poudre dont les dimensions des grains varient de 0 à 120 µm avec des cristaux de silicium inférieurs à 1 µm ou de silicium en solution solide ; et d'autre part des moyens pour extruder des pièces à partir de cette poudre sans grossir les cristaux de silicium.

Le procédé selon l'invention comporte les étapes suivantes.

On fait fondre l'alliage et on le porte à une température plus élevée que la température de fusion d'environ 80 à 180° C de manière à obtenir une viscosité appropriée. On forme à partir du liquide un jet qui traverse une buse calibrée. Le jet est ensuite pris en compte par une tuyère supersonique où il est soumis à des zones d'accélération et des zones de dépression provoquées par des jets de gaz inertes sous hautes pression.

Les particules métalliques sont sur-refroidies par contact avec un gaz sous haute pression ou un solide . La vitesse de refroidissement varie entre 10⁶ et 10⁸° C/s. On obtient ainsi une poudre dont les dimensions de grains varient de 0 à 50 µm ou de 0 à 120 µm selon les paramètres.

La poudre obtenue selon le procédé décrit ci-dessus avec une vitesse de refroidissement supérieure à 10⁶ ^{°} C/s comporte des grains de silicium de moins de 1 µm ou de silicium à l'état de solution solide.

La production de poudre s'effectue dans une enceinte hermétique à double parois afin d'éviter l'oxydation.

La poudre ainsi obtenue est recueillie dans un récipient en aluminium ou alliage à paroi très fine sans précompression, sous vide.

On procède ensuite à l'extrusion dans une filière en chauffant exclusivement l'outil à une température au plus égale à 350°C. La poudre avec son pot sont engagés conjointement dans la filière et extrudés en tubes ou en barres. Le pot qui est en aluminium pur ou en alliage réalisé par le même procédé n'introduit pas de perturbation dans la composition de l'alliage et surtout n'introduit pas de grains de silicium de dimension supérieure à 1 µm . La dimension du pot est choisie pour un coefficient de réduction dans la filière compris entre 10 et 20 préférentiellement pour un coefficient de réduction de 13.

On peut citer à titre d'exemple les caractéristiques mécaniques et physiques obtenues pour un alliage à l'état brut de filage à la température ambiante.
composition Al : 72 % Si : 22 % Cu : 1,5 % Ni : 1,5 % Co : 1 % Mg : 0,35% Fe : 0,35% Mn : 0,45% autres 0,85%
Dureté Vickers (HV : 5kg) 130
Résistance à la traction (Rm) 450 M Pa
Limite élastique (Re) 400 M Pa
Module élastique (E) 82000 M Pa
Allongement à la rupture (A %) 2
Fatigue en flexion rotative (σc à 10⁸ cycles) 180 MPa
Coefficient de dilatation entre 20 et 300° C ≦ 17,5x10⁻⁶ m/m/°k
résilience : 8 Joules/cm2

## Revendications

1. Procédé de fabrication de pièces en alliage d'aluminium hypersilicié de composition ce procédé compartant:
- une opération d'atomisation pour transformer les lingots en poudre après fusion et écoulement du jet liquide à travers une buse calibrée;
- une opération de récupération des poudres;
- une opération d'extrusion à travers une filière,
et caractérisé en ce que:
- l'atomisation du jet liquide à travers la buse calibrée comporte le passage du jet dans une tuyère supersonique où il est soumis à des zones d'accélération et des zones de dépression provoquées par des jets de gaz inertes sous pression et une opération de refroidissement à la vitesse de 10⁶ à 10⁸ °C/seconde par un contact forcé particule/gaz sous haute pression ou particule/solide;
- la récupération des poudres comporte une opération de conditionnement sous vide, sans compression préalable des poudres;
- l' extrusion est effectuée dans une filière dont seul l'outil est préchauffé.

2. Procédé selon la revendication 1, caractérisé en ce que le conditionnement sous vide sans compression préalable des poudres est réalisé dans des pots à parois fines, en aluminium ou en alliage.

3. Procédé selon la revendication 2, caractérisé en ce que l'extrusion est effectuée en engageant conjointement la poudre avec son pot dans une filière dont seul l'outil est préchauffé à une température au plus égale à 350°C.

4. Procédé selon la revendication 3, caractérisé en ce que les pots de conditionnement sont dimensionnés pour réduction par la filière comprise entre 10 et 20.

## Claims

1. Process for manufacturing pieces of hypersilicon-aluminium alloy of composition this process comprising:
- an atomising operation to transform the ingots into powder, after fusion and flow of the liquid jet through a calibrated nozzle;
- an operation for recuperation of the powders;
- an operation for extrusion through a die;
and characterised in that:
- the atomisation of the liquid jet through the calibrated nozzle comprises the passage of the jet in a supersonic blast pipe in which it is exposed to sections of acceleration and sections of partial vacuum caused by jets of inert gases under pressure and a cooling operation at the rate of 10⁶ to 10⁸°C/ second by an enforced particle/ gas contact under high pressure or particle/solid contact;
- the recuperation of the powders comprises a conditioning operation under vacuum, without prior compression of the powders;
- the extrusion is effected in a die of which only the tool is preheated.

2. Process according to claim 1, characterised in that the conditioning under vacuum without prior compression of the powders is achieved in thin-walled containers of aluminium or of an alloy.

3. Process according to claim 2, characterised in that the extrusion is effected in engaging jointly the powder with its container into a die of which only the tool is preheated to a temperature at most equal to 350°C.

4. Process according to claim 3, characterised in that the conditioning containers are dimensioned for reduction by the die comprised between 10 to 20.

## Patentansprüche

1. Verfahren zur Herstellung von Gegenständen aus hypereutektischer Aluminium-Silizium-Legierung einer Zusammensetzung: welches Verfahren
- einen Zerstäubungsvorgang zur Umwandlung der Blöcke nach Schmelzen und Abfluß des Schmelzestrahls durch eine kalibrierte Düse in Pulver;
- einen Vorgang zur Erfassung der Pulver;
- einen Extrusionsvorgang durch eine Strangpresse umfaßt und **dadurch gekennzeichnet** ist,
- daß die Zerstäubung des Schmelzestrahls durch die kalibrierte Düse den Durchlauf des Strahls in einer Überschalldüse, wo er Beschleunigungszonen und Entspannungszonen ausgesetzt wird, die durch Strahlen von inerten Gasen unter Druck hervorgerufen werden, und einen Abkühlungsvorgang mit der Geschwindigkeit von 10⁶ bis 10⁸ ° C/s durch einen erzwungenen Teilchen/Hochdruckgas- oder Teilchen/Feststoff-Kontakt aufweist;
- die Erfassung der Pulver einen Konditionierungsvorgang unter Vakuum ohne vorherige Kompression der Pulver aufweist; und
- die Extrusion in einer Strangpresse erfolgt, von der nur das Werkzeug vorerhitzt wird.

2. Verfahren nach dem Anspruch 1,
**dadurch gekennzeichnet,**
daß die Konditionierung unter Vakuum ohne vorherige Kompression der Pulver in Töpfen mit dünnen Wänden aus Aluminium oder Legierung erfolgt.

3. Verfahren nach dem Anspruch 2,
**dadurch gekennzeichnet,**
daß die Extrusion erfolgt, indem das Pulver zusammen mit seinem Topf in eine Strangpresse eingeführt wird, von der nur das Werkzeug auf eine Temperatur von höchstens gleich 350 °C vorerhitzt wird.

4. Verfahren nach dem Anspruch 3,
**dadurch gekennzeichnet,**
daß die Konditionierungstöpfe für einen Verkleinerungskoeffizient durch die Strangpresse im Bereich von 10 bis 20 dimensioniert sind.
